# EUROPÄISCHE PATENTSCHRIFT

(11) **EP 0 087 183 B1**
(45) Veröffentlichungstag und Bekanntmachung des Hinweises auf die Patenterteilung: **29.04.1987**
(21) Anmeldenummer: 83200164.8
(22) Anmeldetag: 28.01.1983
(51) Int. Cl.: C22F 1/10

(54) **Verfahren zur Herstellung eines feinkörnigen Werkstücks als Fertigteil aus einer warmfesten austenitischen Nickelbasislegierung**
Method to produce a fine-grained object as a finished article consisting of an austenitic, high-temperature strength nickel-base alloy
Procédé pour la fabrication d'une pièce à grains fins comme produit fini à partir d'un alliage austénitique à base de nickel résistant à la chaleur

(30) Priorität: 18.02.1982 CH 1019/82
(43) Veröffentlichungstag der Anmeldung: 31.08.1983
(73) Patentinhaber: BBC Aktiengesellschaft Brown, Boveri & Cie., CH-5401 Baden (CH)
(72) Erfinder: Gessinger, Gernot, Dr., CH-5413 Birmenstorf (CH); Schröder, Günther, Dr., CH-5413 Birmenstorf (CH)

## Beschreibung

Die Erfindung geht aus von einem Verfahren zur Herstellung eines Werkstücks nach der Gattung des Anspruchs 1.

Aus der Literatur sind Verfahren bekannt, nach denen ein feinkörniges Endprodukt, ausgehend von einem Rohling aus einer warmfesten Legierung (z.B. Nickelsuperlegierung) in mehreren Arbeitsgängen hergestellt werden kann. Insbesondere trifft dies auf ein Verfahren zu, bei welchem in einem ersten Schritt das Ausgangsmaterial dicht unterhalb seiner Rekristallisationstemperatur nach herkömmlicher Art verformt wird, so dass sich das gewünschte feinkörnige Gefüge in einem Zwischenprodukt einstellt. In einem zweiten Schritt wird dann dieses Zwischenprodukt durch quasiisothermes Schmieden unter Verwendung von beheizten Gesenken in das Endprodukt übergeführt (GB-PS 1 253 861). Diese Verfahren sind insofern aufwendig, als dass für sie gleichzeitig mehrere Werkzeuge in Form von Pressen, Gesenken etc. bereitgestellt werden müssen und dass die Formgebung des Werkstücks meist nicht in einer Hitze vom Rohling bis zum Endprodukt durchgeführt werden kann.

Aus der US-A-3 975 219 ist ein Verfahren bekannt, nach welchem in einer Nickelbasis-Superlegierung im Endprodukt eine für das Hochtemperaturverhalten günstige Kristallstruktur, insbesondere ein langgestrecktes Grobkorn erzeugt wird. Dabei wird, ausgehend vom Anlieferungszustand zunächst ein sogenannter superplastischer Zustand eingestellt, um die Verformungstemperaturen und die Formgebungskräfte in mässigen Grenzen zu halten. Dann erfolgt ein isothermes Umformen unter ganz bestimmten Temperatur- und Verformungsbedingungen, welche so gewählt werden, dass sich beim abschliessenden Zonenglühen ein langgestrecktes Grobkorn einstellt. Bei Abweichung von den optimalen Parametern stellt sich ein unerwünschtes feinkörniges Rekristallisationsgefüge ein.

Der Erfindung liegt die Aufgabe zugrunde, ein Verfahren anzugeben, welches die Herstellung eines feinkörnigen Fertigteils aus einer warmfesten, im Anlieferungszustand nicht im superplastischen Zustand vorliegenden Superlegierung, ausgehend von einem Werkstück beliebiger Korngrösse auf einfachste, kosten- und zeitsparende Weise ermöglicht.

Diese Aufgabe wird erfindungsgemäss durch die Merkmale des Anspruchs 1 gelöst.

Die Erfindung wird anhand der nachfolgenden, durch eine Figur erläuterten Ausführungsbeispiele beschrieben.

Dabei zeigt die Figur ein Diagramm mit dem Zusammenhang zwischen Verformungstemperatur und Korngrösse des im Endprodukt vorliegenden Gefüges. Auf der Abszisse ist die Verformungstemperatur T in ° C in natürlichem Maßstab, auf der Ordinate der mittlere Kristallitdurchmesser d in µ in logarithmischem Massstab aufgetragen. Die ausgezogene Linie bezieht sich auf die Mittelwerte. Die gestrichelten Linien geben die obere bzw. untere Begrenzung des durch die Variation der Ausgangskorngrösse und der Versuchsbedingungen sich ergebenden Streubereiches an.

Der Effekt ist insofern unerwartet und überraschend, als gezeigt werden konnte, dass unabhängig von der Korngrösse des Ausgangsmaterials (Rohlings), weitgehend auch unabhängig von der Grösse der gesamten Verformung - sofern nur ein gewisses minimales Mass eingehalten wird - und innerhalb eines verhältnismässig weiten Bereichs der Verformungsgeschwindigkeit durch isothermes Schmieden in einem einzigen Arbeitsgang ein feinkörniges Endprodukt erhalten werden kann.

### Ausführungsbeispiel 1:

Siehe Figur.

Als Ausgangsmaterial wurde eine Nickelsuperlegierung mit dem Handelsnamen Waspaloy und der nachfolgenden Zusammensetzung verwendet:
C = 0,03 Gew.-%
Cr = 19,5 Gew.-%
Mo = 4,5 Gew.-%
Co = 14,0 Gew.-%
Ti = 3,0 Gew.-%
AI = 1,_{4 G}ew.-%
Fe = 2,0 Gew.-%
Ni = Rest

Die schmelzmetallurgisch hergestellte Legierung wurde durch Giessen und Umschmieden in einen Barren von 165 mm Durchmesser übergeführt. Der für die endgültige Formgebung gewählte Schmiederohling war ein kreiszylindrischer Barrenabschnitt und hatte eine Korngrösse, die zwischen 150 µ und 450 µ lag. Ausgehend von diesem Rohling wurde durch isothermes Schmieden in einem Gesenk aus der Molybdänlegierung TZM in einem einzigen Arbeitsgang ein Fertigteil geschmiedet, wobei jeweils die Werkzeugtemperatur gleich der Werkstücktemperatur war. Es wurden mehrere Versuche mit Schmiederohlingen gleicher Abmessungen und der gleichen Ausgangskorngrösse, aber bei verschiedenen Verformungstemperaturen durchgeführt. Diese betrugen nacheinander 980° C, 1080°C und 1180° C. Ausserdem wurden die Verformungsgeschwindigkeiten ε zwischen 1 - 10-3 sec-¹ und 1 sec-1 variiert. Dabei war wie folgt definiert:
A_{O} = Querschnittsfläche des Werkstücks vor der Umformung,
A_{f} = Querschnittsfläche des Werkstücks nach der Umformung,
In = natürlicher Logarithmus
t = Zeit in Sekunden

Wie in der Figur dargestellt, kam es im Gefüge des Werkstücks zu einer beträchtlichen Kornverfeinerung, die bei Verformungstemperaturen von 1080°C das Maximum errichte. Es wurde ein mittlerer Kristallitdurchmesser herunter bis zu 20 µ erzielt. Diese Kornverfeinerung konnte überraschenderweise schon bei verhältnismässig niedrigen Verformungsgraden s erreicht werden. Ausserdem wurde beobachtet, dass die erhaltene Endkorngrösse praktisch unabhängig von der Ausgangskorngrösse war, der Werkstoff - trotz unterschiedlichen Korngrössen im Ausgangsmaterial - somit durch den Verformungsprozess ein Korn höherer Gleichmässigkeit erhielt.

### Ausführungsbeispiel II:

Als Ausgangsmaterial wurde eine eisenhaltige Nickelsuperlegierung mit der Bezeichnung IN 718 mit folgender Zusammensetzung gewählt:
C = 0,05 Gew.-%
Cr = 18,5 Gew.-%
Ni = 53,0 Gew.-%
Mo = 3,0 Gew.-%
Nb = 5,3 Gew.-%
Ti = 1,0 Gew.-%
AI = 0,5 Gew.-%
Fe = Rest

Nach dem in Beispiel I angegebenen Verfahren wurden aus Schmiederohlingen von 165 mm Durchmesser durch isothermes Gesenkschmieden Fertigteile hergestellt. Die mittlere Korngrösse des Ausgangsmaterials betrug ca. 300 µ. Bei einer Verformungstemperatur von 1050° C wurde eine mittlere Endkorngrösse von 22 µ erzielt. Die Verformungsgeschwindigkeiten betrugen 1 - 10-3 sec⁻¹ bis 1 sec⁻¹, der Verformungsgrad 1,4. Letzterer war wie folgt definiert:
ε = In

Die Erfindung ist nicht auf die Ausführungsbeispiele beschränkt. Als Ausgangsmaterial künnen Superlegierungen der Handelsnamen Astroloy, Nim 901, IN 100, Rene 95, MERL 76, A 286 und ähnliche dienen. Die Verformungstemperaturen können zwischen ca. 960°C und 1200°C liegen. Die optimale Verformungstemperatur hängt dabei von der Legierungszusammensetzung, der Werkstückdimension und weiteren Verfahrensparametern ab und kann jeweils von Fall zu Fall durch das praktische Experiment ermittelt werden.

Durch das erfindungsgemässeVerfahren wird es möglich, Schmiederohlinge aus Superlegierungen unabhängig vom Gefügezustand des Ausgangsmaterials in einer einzigen Operation und in nur einer Hitze direkt in ein feinkörniges Endprodukt (Fertigteil) überzuführen.

## Patentansprüche

1. Verfahren zur thermomechanischen Herstellung eines feinkörnigen Werkstücks als Fertigteil mit einer mittleren Kristallitgrösse von höchstens 100 µm aus einer warmfesten austenitischen Nickelbasislegierung, bei dem das Ausgangsmaterial im Anlieferungszustand nicht im superplastischen Zustand vorliegt und eine beliebige Kristallitgrösse aufweisen kann, wobei ein Werkstück in einer Hitze in einem einzigen Verfahrensschritt direkt aus dem Anlieferungszustand im Temperaturbereich von 960°C bis 1200°C mit einer Verformungsgeschwindigkeit ε̇ von 1 . 10-3 bis 1 sec⁻¹ durch isothermes Schmieden in einem Gesenk in das Fertigteil übergeführt wird, wobei ε wie folgt definiert ist:
Aₒ = querschnittsfläche des Werkstücks vor der Umformung,
A_{f} = querschnittsfläche des Werkstücks nach der Umformung,
In = natürlicher Logarithmus
t = Zeit in Sekunden.

2. Verfahren nach Anspruch 1, dadurch gekennzeichnet, dass die Nickelbasislegierung die nachfolgende Zusammensetzung hat:
C: 0,03 Gew.-%
Cr: 19,5 Gew.-5%
Mo: 4,5 Gew.-%
Co: 14,0 Gew.-%
Ti: 3,0 Gew.-%
Al: 1,4 Gew.-%
Fe: 2,0 Gew.-%
Ni: Rest
und dass die Verformung des Werkstücks bei einer Temperatur von 1080°C mit einer Geschwindigkeit e von 10-³ bis 1 sec⁻¹ durchgeführt wird.

3. Verfahren nach Anspruch 1, dadurch gekennzeichnet, dass die Nickelbasislegierung die nachfolgende Zusammensetzung hat:
C: 0,05 Gew.-%
Cr: 18,5 Gew.-%
Ni: 53,0 Gew.-%
Mo: 3,0 Gew.-%
Nb: 5,3 Gew.-%
Ti: 1,0 Gew.-%
AI: 0,5 Gew.-%
Fe: Rest
und dass die Verformung des Werkstücks bei einer Temperatur von 1050°C mit einer Geschwindigkeit ε̇ von 10⁻³ bis 1 sec⁻¹ durchgeführt wird.

## Claims

1. Process for thermomechanically producing a fine-grained workpiece as a finished component having a mean crystallite size of at most 100 µm from a high-temperature austenitic nickel-based alloy, in which the starting material as supplied is not in the superplastic state and can have any desired crystallite size, wherein a workpiece is converted from the state as supplied directly into the finished component in one heat and in a single process step in the temperature range from 960° C to 1200°C at adeformation rate ε of 1 x 10-³ to 1 sec⁻¹ by isothermal forging in a die, ε being defined as follows:
Aₒ = cross-sectional area of the workpiece before deformation,
A_{f} = cross-sectional area of the workpiece after deformation,
In = natural logarithm
t = time in seconds.

2. Process according to Claim 1, characterized in that the nickel-based alloy has the following composition:
C: 0.03% by weight
Cr: 19.5% by weight
Mo: 4.5% by weight
Co: 14.0% by weight
Ti: 3.0% by weight
AI: 1.4% by weight
Fe: 2.0% by weight
Ni: remainder
and that the deformation of the workpiece is carried out at a temperature of 1080°C and at a rate ε̇ of 10⁻³ to 1 sec⁻¹.

3. Process according to Claim 1, characterized in that the nickel-based alloy has the following composition:
C: 0.05% by weight
Cr: 18.5% by weight
Ni: 53.0% by weight
Mo: 3.0% by weight
Nb: 5.3% by weight
Ti: 1.0% by weight
AI: 0.5% by weight
Fe: remainder
and that the deformation of the workpiece is carried out at a temperature of 1050°C and at a rate ε̇ of 10⁻³ to 1 sec⁻¹.

## Revendications

1. Procédé pour la fabrication thermomécanique d'une pièce à grain fin constituant une pièce finie avec une taille de grain moyenne de 100 µm maximum, en un alliage austénitique à base de nickel, résistant à la chaleur, dans lequel le matériau de départ, dans son état de livraison, ne se trouve pas à l'état superplastique et peut présenter une taille de grain quelconque, dans lequel une pièce est transformée en la pièce finie, en une seule chaude et en une seule opération directement à partir de son état de livraison, par forgeage isotherme dans une matrice dans fe domaine de températures de 960°C a 1200°C avec une vitesse de déformation ε̇ de 1.10⁻³ s⁻¹ à 1 s⁻¹, ε étant défini comme suit: avec
Aₒ = aire de la section du produit avant la déformation
A_{f} = aire de la section du produit après la déformation
In = logarithme naturel
t = temps en secondes.

2. Procédé suivant la revendication 1, caractérisé en ce que l'alliage à base de nickel présente la composition pondérale suivante:
C = 0,03 %
Cr = 19,5 %
Mo = 4.5 %
Co = 14,0 %
Ti = 3,0 %
Al = 1,4%
Fe = 2,0
Ni = solde,
et en ce que la déformation de la pièce est effectuée à une température de 1080°C avec une vitesse ε̇ de 10⁻³ à 1 s⁻¹.

3. Procédé suivant la revendication 1, caractérisé en ce que l'alliage à base de nickel présente la composition pondérale suivante:
C = 0,05 %
Cr = 18,5 %
Ni = 53,0 %
Mo = 3,0 %
Nb = 5,3 %
Ti = 1,0 %
AI = 0,5 %
Fe = solde,
et en ce que la déformation de la pièce est effectuée à une température de 1050° C avec une vitesse ε̇ de 10-3 à 1 s⁻¹.
